# EUROPÄISCHE PATENTSCHRIFT

(11) **EP 0 138 159 B1**
(45) Veröffentlichungstag und Bekanntmachung des Hinweises auf die Patenterteilung: **31.08.1988**
(21) Anmeldenummer: 84111852.4
(22) Anmeldetag: 04.10.1984
(51) Int. Cl.: B41M 5/26

(54) **Thermoreaktives Aufzeichnungsmaterial, seine Herstellung und die Verwendung von sauermodifizierten Polymerisaten als Akzeptoren in diesem Aufzeichnungsmaterial**
Heat-sensitive registration material, preparation thereof, and use of acid-modified polymers in such materials
Matériel d'enregistrement thermosensible, préparation et emploi de polymères modifiés par l'acide comme accepteurs dans ce matériel

(30) Priorität: 13.10.1983 DE 3337296
(43) Veröffentlichungstag der Anmeldung: 24.04.1985
(73) Patentinhaber: BAYER AG, 51368 Leverkusen (DE)
(72) Erfinder: Psaar, Hubertus, Dr., D-5090 Leverkusen (DE)

(56) Entgegenhaltungen:
- EP-A- 0 005 251
- EP-A- 0 111 335
- FR-A- 2 503 729
- GB-A- 2 034 782
- US-A- 3 413 138
- US-A- 4 228 222
- PATENTS ABSTRACTS OF JAPAN, Band 6, Nr. 33 (M-114) [911], 27. Februar 1982; & JP - A - 56 148 588 (MITSUBISHI SEISHI K.K.) 22-04-1980

## Beschreibung

Die Erfindung betrifft ein thermoreaktives Aufzeichnungsmaterial, das einen Farbstoffvorläufer und ein durch Sulfogruppen sauermodifiziertes Polymerisat des Acrylnitrils mit mindestens 50 Gew.-% Acrylnitrileinheiten als Akzeptor enthält.

Es sind bereits wärmeempfindliche Aufzeichnungsmaterialien bekannt, bei denen ein farbloses Farbstoffvorprodukt mit einem Akzeptor in einer Schicht auf ein Trägermaterial aufgebracht werden, wobei beide Komponenten mit anderen Materialien getrennt umhüllt werden, um eine vorzeitige Farbreaktion zu verhindern. Bei der Wärmebehandlung werden durch Schmelzen der Umhüllungen und gegebenenfalls des Akzeptormaterials beide Komponenten in Kontakt gebracht und eine Farbreaktion ausgelöst. Als Farbbildner sind Farbstoffvorläufer aus verschiedenen Farbstoffklassen bekannt. Als Materialien, die die Farbreaktion auslösen können, sind bisher hauptsächlich phenolische Gruppen enthaltende organische Verbindungen bekannt geworden, z. B. Bisphenol A, die aber wegen ihrer hohen Wanderungsgeschwindigkeit und Flüchtigkeit mit Absorbentien wie Kaolin, vermischt werden müssen. Die Flüchtigkeit der Phenole ist ein großer Nachteil dieser Materialien, da es oft zu Geruchsbelästigungen kommt. Ein weiterer Nachteil dieser Akzeptoren ist ihre Empfindlichkeit gegen Druck. Durch stärkeren Druck auf die Materialien können schon Farbreaktionen ausgelöst werden. Außerdem kann der Einfluß von Feuchtigkeit zum Verschwinden des aufgezeichneten Bildes führen. Es sind auch verschiedene andere Akzeptoren wie Säuren, Metallsalze oder säureabspaltende Verbindungen, beschrieben worden. Beispielsweise sind aus der US-A-3 413 138 Carbonsäuren enthaltende Akzeptoren bekannt, die durch Polymerisation von a, β-ungesättigten Carbonsäuren mit ungesättigten Verbindungen wie Acrylnitril und Acrylsäurealkylester hergestellt werden. Sie alle haben den Nachteil, daß die gebildeten Farbstoffe auf ihnen meist nur ungenügende Lichtbeständigkeit besitzen.

Es wurde nun gefunden, daß durch Sulfogruppen sauermodifiziertes Polyacrylnitril, wie es auch für die Faserherstellung benutzt wird, ein Akzeptormaterial ist, welches die obengenannten Nachteile nicht aufweist. Neben den Polymeren des Acrylnitrils kommen auch Mischpolymerisate des Acrylnitrils mit anderen Vinylverbindungen wie Vinylidencyanid, Vinylfluorid, Vinylacetat, Vinylpropionat, Vinylpyridin, Vinylimidazol, Vinylpyrrolidon, Vinylethanol, Acryl- oder Methacrylsäureester sowie deren Hydroxyalkylester, Acryl- oder Methacrylsäureamide oder deren Dialkylamide in Betracht, wobei diese Mischpolymerisate mindestens 50 Gew.-%, vorzugsweise mindestens 85 Gew.-% Acrylnitrileinheiten aufweisen. Durch Verwendung bestimmter Comonomerer läßt sich die Glastemperatur der Polymeren in weiten Bereichen variieren und dem gewünschten Effekt anpassen. Als Comonomere sind hierzu vorzugsweise Acrylate wie Acrylsäuremethylester, -ethylester, -n-propylester, -n-, -iso- und -tert.-butylester, -hexylester, -2-ethylhexylester und -laurylester geeignet. Die Herstellung der sauermodifizierten Acrylnitrilpolymerisate erfolgt nach bekannten Methoden, wobei die Sulfogruppe entweder durch einen sauren Katalysator in das Ende der Polymerisationskette eingeführt wird oder durch Säuregruppen enthaltende Comonomere, z. B. Vinylsulfonsäure, Styrolsulfonsäure, Allylsulfonsäure, Methallylsulfonsäure, Vinyloxyarensulfonsäure, Allyloxyarensulfonsäure, Methallyloxyarensulfonsäure, Acryloxyalkoxyarensulfonsäure, einpolymerisiert wird. Diese Herstellungen werden beispielsweise in DT-C-654 989, US-A-2 601 256 und US-A-2 913 438 sowie in F. Krczil "Kurzes Handbuch der Polymerisationstechnik" (1940) Bd. I, S. 722-725, und in Houben-Weyl, "Methoden der organischen Chemie" (1961), Bd. XIV/1 S. 998 bis 1009 beschrieben.

Der Anteil der Sulfogruppen im Acrylpolymerisat beträgt vorzugweise 0,5 bis 2 Gew.-%.

Als Farbstoffvorläufer sind die üblicherweise für Druck- und Thermokopierzwecke verwendbaren Farbstoffbildner zu verwenden mit Ausnahme derjenigen, die nur durch Luftoxidation in Farbstoffe überführt werden können. Geeignete Farbbildner werden z. B. in den folgenden Publikationen beschrieben:
US-A-3 193404, US-A-3 489 800, DT-A-2 001 864.
DT-A-2 363 453, GB-A-1 160 940, JP-A-53 9127,
JP-A-46 29550, JP-A-43 2119, JP-A-52 148 099,
J P-A-48 3695, JP-A-51 23204, J P-A-56 52729.

Besonders geeignet sind Carbinolbasen oder deren Derivate, speziell Carbinolbasen oder Carbinolbasenether kleiner Farbstoffmoleküle, die aufgrund ihres niederen Molekulargewichtes leicht in die Polymerisate eindringen und dort salzartig gebunden werden können.

Beispiele für solche Verbindungen sind Carbinolbasen bzw. Carbinolbasenderivate von Diaryl- und Triarylmethanfarbstoffen, die z. B. in der US-A-4 211 436 beschrieben werden und Fluorane.

Zur Herstellung der wärmeempfindlichen Materialien, z. B. Papier, werden die sauer modifizierten Acrylnitrilpolymerisate . als Pulver mit Bindemitteln, z. B. Polyvinylalkohol, Hydroxyethylcellulose, Gummiarabicum, Polyvinylpyrrolidon, Casein oder ähnlichen Substanzen, vermahlen.

Zur besseren Farbstoffbildung ist es zweckmäßig, den Polymerisaten Fettsäuren oder Fettsäureamide, langkettige Alkylsulfate oder Ester von Langkettigen Alkoholen z. B. Phosphorsäureester langkettiger Alkohole wie Mono- und Diphosphorsäureester von C₈- bis C₂₂-Alkoholen, in Mengen von 0,1 bis 10 %, bezogen auf das Polymerisat, zuzusetzen. Das Polymerisat kann auch vorher mit den Zusätzen behandelt, z. B. vermahlen werden. Die Farbgeber werden getrennt mit den Bindemitteln vermahlen. Die Dispersionen des Akzeptors werden mit den Dispersionen des Farbgebers vermischt und mittels einer Rakel auf das Trägermaterial, vorzugsweise Cellulosepapier, so aufgetragen und getrocknet, daß dabei ein Auftragsgewicht von 5 bis 8 g pro m² resultiert. Je nach Reaktivität des Farbgebers ist es auch möglich, Polymerisat und Farbgeber zusammen mit dem Bindemittel zu vermahlen und wie beschrieben aufzutragen. Außerdem können zur Stabilisierung der Farbbildner Basen, beispielsweise aliphatische Amine oder Carbonate, z. B. Schlammkreide, zugesetzt werden. In einer anderen Verfahrensweise ist es auch möglich das Akzeptorpapier aus einer Mischung eines Acrylnitrilpolymerisat mit dem oben beschriebenen Zusätzen mit Zellstoff, Leimungsmittel und Aluminiumsulfat in einem Blattbildner zu erzeugen und mit dem Farbbildner zu beschichten.

### Beispiel 1

In einer Kugelmühle werden 40 g eines feinpulvrigen Polyacrylnitrilpolymerisats, hergestellt aus 94 % Acrylnitril, 0,5 % Methallylsulfonsäure und 5,5 % Acrylsäuremethylester, mit 225 g einer 8 %-igen wäßrigen Polyvinylalkohollösung und unter Zusatz von 1,3 g Distearylphosphorsäureester vermahlen. Eine zweite Dispersion wird aus 1 g Octyl-4,4'-bis-(dimethylamino)-benzhydrylsulfon und 55 g einer 8 %-igen wäßrigen Polyvinylalkohollösung hergestellt. Man mischt die Dispersion des Farbbildners mit der des Akzeptors im Verhältnis 1/10 und trägt die Mischung auf Cellulosepapier mittels einer Rakel auf und trocknet sie, so daß man ein Auftragsgewicht von 6 bis 7 g/m² erhält. Das Papier ist mit Schreibmitteln, wie z. B. einem Kugelschreiber, beschriftbar. Es ist gegen starken Druck unempfindlich. Bei Berührung des Papiers mit einem beheizten Stift erhält man eine klare, scharfe, schattenfreie, blaue Schrift. Die Lichtechtheit der Färbung ist ausgezeichnet.

Anstelle des obengenannten Farbbildners kann man auch folgende Farbbildner einsetzen:

Phenyl-4,4'-bis-(dimethylamino)benzhydryl-sulfon, Phenyl-4,4'-bis-(dimethylamino)-benzhydryl-sulfonamid, p-Tolyl-4,4'-bis-(dimethylamino)-benzhydryl-sulfonamid, p-Tolyl-3,3'-bismethyl-4,4'-bis-(dimethylamino)-benzhydryl-sulfon, p-Tolyl-4,4'-bis-(diethylamino)-benzhydryl-sulfon, Dodecyl-4,4'-bis-(dimethylamino)-benzhydryl-sulfon, p-Dodecyl-phenyl-4,4'-bis(dimethylamino)-benzhydryl-sulfon.

Man erhält beim Berühren des so behandelten Papieres mit einem beheizten Stift ebenfalls eine lichtechte blaue Schrift.

### Beispiel 2

40 g eines Polyacrylpolymerisats, hergestellt aus 86,5 % Acrylnitril, 0,5 % Methallylsulfonsäure, 13 % Acrylsäuremethylester werden mit 1,3 g Monostearylphosphorsäureester und 425 g Wasser vermahlen, abgesaugt und getrocknet. Das trockene Polymerisat wird mit 112 g einer 4 %-igen wäßrigen Polyvinylalkohollösung vermahlen. Eine zweite Dispersion wird aus 2 g eines Farbbildners der Formel und 55 g einer 8 %-igen wäßrigen Polyvinylalkohollösung hergestellt. Man mischt beide Dispersionen gemäß Beispiel 1 im Verhältnis 1/10 und trägt sie auf Cellulosepapier auf. Mit einem beheizten Stift erhält man auf dem getrockneten Papierblatt eine schwarze lichtechte Schrift.

Setzt man anstelle des obengenannten Farbbildners eine Verbindung der Formel (Beispiel 2 der US-A-4 211 436) ein, so erhält man bei der Berührung mit einem beheizten Stift eine lichtechte schwarzblaue Schrift.

### Beispiel 3

40 g eines Acrylnitrilpolymerisats, hergestellt aus 92,2 % Acrylnitril, 2 % Methallylsulfonsäure, 5,8 % Acrylsäuremethylester, werden mit 1,3 g des Ethanolaminsalzes vom Distearylphosphorsäureester wie im Beispiel 2 behandelt und in einer Polyvinylalkohollösung dispergiert. Die Dispersion wird mit einer zweiten Dispersion aus 2 g des Farbbildners der Formel (Beispiel 3 der US-A-4 211 436) und 55 g einer wäßrigen 8 %-igen Polyvinylalkohollösung im Verhältnis 1/10 gemischt und auf Cellulosepapier gemäß Beispiel 1 aufgetragen. Bei der Beschriftung mit einem beheizten Stift erhält man eine rote lichtechte Schrift.

Ersetzt man das Polymerisat durch ein Polyacrylnitrilpolymerisat mit einem Gehalt von 22 % Acrylsäuremethylester und den Farbbildner durch einen der Formel so erhält man bei der Hitzebeschriftung ein lichtechtes schwarzblaues Schriftbild.

Ersetzt man den Farbbildner durch einen Farbbildner der US-A-4 211 436, Tabelle der Spalten 9 - 16, so erhält man bei der Hitzebeschriftung Schriftbilder mit den in der Tabelle angegebenen Farbtönen.

### Beispiel 4

40 g eines Acrylnitrilpolymerisates aus 89 % Acrylnitril, 1,9 % Styrolsulfonsäure, 9 % Acrylsäuremethylester werden mit 3 g des Ethanolaminsalzes vom Distearylphosphorsäureester und 225 g einer 2 %-igen wäßrigen Polyvinylalkohollösung vermahlen. Eine 2. Dispersion wird aus 2 g p-Tolyl-4,4'-bis-(dimethylamino)-benzhydrylsulfon und 55 g einer 8 %-igen wäßrigen Polyvinylalkohollösung hergestellt.

Beide Dispersionen werden vermischt und gemäß Beispiel 1 im Verhältnis 1/10 auf Papier aufgetragen. Mit einem beheizten Stift erhält man eine lichtechte blaue Schrift.

Man erhält ebenfalls blaue lichtechte Drucke, wenn man anstelle des obengenannten Polymerisates Acrylpolymere folgender Zusammensetzung verwendet:
80 % Acrylnitril, 4,5 % Styrolsulfonsäure, 14,5 % Acrylsäurebutylester;
78,5 % Acrylnitril, 1,5 % Methallylsulfonsäure, 20 % Acrylsäureethylester;
54 % Acrylnitril, % Methallylsulfonsäure, 45 % Acrylsäuremethylester;
78,5 % Acrylnitril, 14 % Styrolsulfonsäure, 7 % Acrylsäuremethylester;
89,5 % Acrylnitril, 0,8 % Methallylsulfonsäure, 9,5 % N-Phenyl-maleinimid;
73 % Acrylnitril, 2,5 % 2-Acrylamido-2-methylpropansulfonsäure, 24,5 % Acrylsäurebutylester;
84 % Acrylnitril, 1,7 % 2-Acrylamido-2-methylpropansulfonsäure, 14 % Ethylhexylacrylat;
88 % Acrylnitril, 1,8 % 2-Acrylamido-2-methylpropansulfonsäure, 13,5 % Stearylmethacrylat.

## Patentansprüche

1. Thermoreaktives Aufzeichnungsmaterial, enthaltend einen Farbstoffvorläufer und ein Akzeptormaterial, wobei das Akzeptormaterial ein durch Sulfogruppen sauer modifiziertes Polymerisat des Acrylnitrils mit mindestens 50 Gew.-% Acrylnitrileinheiten darstellt.

2. Thermoreaktives Aufzeichnungsmaterial gemäß Anspruch 1, dadurch gekennzeichnet, daß das Acrylpolymerisat 0,5 bis 2 Gew.-% einer Sulfogruppe enthält.

3. Thermoreaktives Aufzeichnungsmaterial gemäß Anspruch 1, dadurch gekennzeichnet, daß das Acrylpolymerisat als weitere Comonomere Acryl- oder Methacrylsäureester enthält.

4. Thermoreaktives Aufzeichnungsmaterial gemäß Anspruch 1, dadurch gekennzeichnet, daß es als Farbstoffvorläufer Carbinolbasen oder Carbinolbasenderivate von Di- und Triarylmethanfarbstoffen oder Fluorane enthält.

5. Thermoreaktives Aufzeichnungsmaterial gemäß Anspruch 1, dadurch gekennzeichnet, daß es als Farbvorläufer 4,4'-Tetraalkyl-diaminodiarylmethanalkylsulfinate enthält.

6. Thermoreaktives Aufzeichnungsmaterial gemäß Anspruch 1 bis 5, dadurch gekennzeichnet, daß das Material Phosphorsäureester langkettiger Alkohole enthält.

7. Thermoreaktives Aufzeichnungsmaterial gemäß Anspruch 1 bis 6, dadurch gekennzeichnet, daß das Material bevorzugt Mono- und Diphosphorsäureester von C₈ bis C₂₂-Alkoholen enthält.

8. Verfahren zur Herstellung des thermoreaktiven Aufzeichnungsmaterials des Anspruchs 1 durch Beschichten von Trägermaterialien mit Farbstoffvorläufern und Akzeptoren enthaltenden Zubereitungen.

9. Verwendung von sauermodifizierten Polymerisaten des Acrylnitrils als Akzeptoren in thermoreaktiven Aufzeichnungsmaterialien.

## Claims

1. Recording material which reacts under the influence of heat and contains a dyestuff precursor and an acceptor material, where the acceptor material is a polymer of acrylonitrile which is acid modified by sulpho groups and contains at least 50 % by weight of acrylonitrile units.

2. Recording material which reacts under the influence of heat, according to Claim 1, characterised in that the acrylic polymer contains 0.5 to 2 % by weight of a sulpho group.

3. Recording material which reacts under the influence of heat, according to Claim 1, characterised in that the acrylic polymer contains acrylate or methacrylate as further comonomers.

4. Recording material which reacts under the influence of heat, according to Claim 1, characterised in that it contains carbinol bases or carbinol base derivatives of di- or triarylmethane dyestuffs or fluoranes as the dyestuff precursors.

5. Recording material which reacts under the influence of heat, according to Claim 1, characterised in that it contains 4,4'-tetraalkyl-diaminodiarylmethanealkyl-sulphinates as the dyestuff precursors.

6. Recording material which reacts under the influence of heat, according to Claims 1 to 5, characterised in that the material contains phosphoric acid esters of long-chain alcohols.

7. Recording material which reacts under the influence of heat, according to Claims 1 to 6, characterised in that the material preferably contains mono- and diphosphoric acid esters of C₈ to C₂₂-alcohols.

8. Process for the preparation of the recording material of Claim 1, which reacts under the influence of heat, by coating carrier materials with formulations containing dyestuff precursors and acceptors.

9. Use of acid-modified polymers of acrylonitrile as acceptors in recording materials which react under the influence of heat.

## Revendications

1. Matériau d'enregistrement thermoréactif, contenant un précurseur de colorant et un accepteur, l'accepteur étant un polymère d'acrylonitrile à modification acide par des groupes sulfo contenant au moins 50 % en poids de motifs acrylonitrile.

2. Matériau d'enregistrement thermoréactif selon la revendication 1, caractérisé en ce que le polymère acrylique contient 0,5 à 2 % en poids d'un groupe sulfo.

3. Matériau d'enregistrement thermoréactif selon la revendication 1, caractérisé en ce que le polymère acrylique contient comme autres comonomères des esters acryliques ou méthacryliques.

4. Matériau d'enregistrement thermoréactif selon la revendication 1, caractérisé en ce qu'il contient comme précurseurs de colorants des bases carbinols ou des dérivés de bases carbinols de colorants de di- et triarylméthanes ou des fluoranes.

5. Matériau d'enregistrement thermoréactif selon la revendication 1, caractérisé en ce qu'il contient comme précurseurs de colorants des 4,4'-tétraalkyl-diaminodiarylméthane-atkylsufinates.

6. Matériau d'enregistrement thermoréactif selon les revendications 1 à 5, caractérisé en ce que le matériau contient des esters d'acide phosphorique d'alcools à longue chaîne.

7. Matériau d'enregistrement thermoréactif selon les revendications 1 à 6, caractérisé en ce que le matériau contient de préférence des mono- et diesters d'acide phosphorique d'alcools en C₈-C₂₂.

8. Procédé pour la fabrication d'un matériau d'enregistrement thermoréactif selon la revendication 1, par enduction de matériaux de support avec des préparations contenant des précurseurs de colorants et des accepteurs.

9. Utilisation de polymères d'acrylonitrile modifiés par des groupes acides comme accepteurs dans des matériaux d'enregistrement thermoréactifs.
